# EUROPÄISCHE PATENTSCHRIFT

(11) **EP 1 213 363 B1**
(45) Veröffentlichungstag und Bekanntmachung des Hinweises auf die Patenterteilung: **20.07.2005**
(21) Anmeldenummer: 00126449.8
(22) Anmeldetag: 07.12.2000
(51) Int. Cl.: C21D 6/02, C21D 1/78, C21D 1/34, C21D 1/06

(54) **Verfahren zur Erzeugung verschleissbeständiger Randschichten an Bauteilen aus ausscheidungshärtbaren metallischem Werkstoff**
Method for making wear resistant surface layers on articles of precipitation hardenable metallic material
Procédé pour la production de couches superficielles résistant à l'usure sur des articles de matériaux métalliques durcissables par précipitation

(43) Veröffentlichungstag der Anmeldung: 12.06.2002
(73) Patentinhaber: Fraunhofer-Gesellschaft zur Förderung der angewandten Forschung e.V., 80686 München (DE)
(72) Erfinder: Brenner, Berndt, 01474 Pappritz (DE); Tietz, Frank, 01277 Dresden (DE)

(56) Entgegenhaltungen:
- DE-A- 19 815 670
- DE-U- 29 914 269
- GB-A- 1 074 576
- US-A- 2 888 373
- US-A- 3 660 176
- DATABASE WPI Week 198942 Derwent Publications Ltd., London, GB; AN 1989-307416 XP002174123 & SU 1 447 878 A (SUMSK KHARK POLY), 30. Dezember 1988 (1988-12-30)

## Beschreibung

Die Erfindung bezieht sich auf die Randschichthärtung von Maschinenbauteilen. Objekte, bei denen ihre Anwendung möglich und zweckmäßig ist, sind stark verschleiß- oder ermüdungsbeanspruchte Bauteile, die wegen hoher Anforderungen an die Werkstofffestigkeit bei gleichzeitig hoher Zähigkeit aus ausscheidungshärtbaren Werkstoffen gefertigt sind. Besonders vorteilhaft ist die Erfindung für die Erhöhung der Verschleißbeständigkeit von Bauteilen aus nichtrostenden, ausscheidungshärtbaren martensitischen Stählen, wie z. B. Turbinenschaufeln, Pumpenwellen, hochbelastete Bolzen aus der Luftfahrtindustrie, Teilen aus der Schiffbauindustrie oder speziellen Werkzeugen nutzbar. Ein weiteres Einsatzfeld sind verschleißbeanspruchte Bauteile aus hochfesten, ausscheidungshärtbaren metallischen Werkstoffen, die beim Vorliegen hoher Zähigkeitsanforderungen nicht im vollausgehärteten Zustand eingesetzt werden können.

Randzonen von verschleiß- aber auch ermüdungsbeanspruchten Bauteilen unterliegen während ihres Einsatzes deutlich anderen Belastungen als der Bauteilkern. Dieser Tatsache wird bekanntermaßen dadurch Rechnung getragen, dass in der Randzone durch thermische, physikalische, chemische, mechanische, thermochemische oder thermomechanische Verfahren ein härteres, verschleiß- oder ermüdungsbeständigeres Gefüge erzeugt wird als im Kern, dessen Gefüge so eingestellt wird, dass es vorrangig den vorliegenden Festigkeits- und Zähigkeitsanforderungen genügt.

Ohne Einschränkung der Allgemeinheit soll dieser Hintergrund der Erfindung an einem prototypisch herausgegriffenen, charakteristischen Bauteil näher erläutert werden.

Laufschaufeln von Niederdruck-Stufen in Dampfturbinen unterliegen während ihres Einsatzes extrem hohen quasistatischen (Fliehkraft, Schaufelverwindung), zyklischen (periodische Dampfdruckbeaufschlagung, Schaufelschwingungen) und tribologischen (Tropfenschlag) Beanspruchungen. Insbesondere führt der ständige Aufprall von auskondensierten Wassertröpfchen zu einem erosiven Verschleiß in der Umgebung der Schaufeleintrittskante. Martensithärtende 13 %-Chromstähle sind in der Lage, diesen komplexen Beanspruchungen zu genügen. Dazu wird der Schaufelwerkstoff im vergüteten, hochangelassenen Zustand (Erfüllung der Anforderungen an Zähigkeit, Spannungsrisskorrosionsbeständigkeit, Schwingungsrisskorrosionsbeständigkeit, ausreichende statische und zyklische Belastbarkeit; Härte etwa 250 - 350 HV) eingesetzt und die Umgebung der Eintrittskante z. B. mittels einer Flammen-, Induktions- oder Laserstrahlhärtung kurzzeitgehärtet (sehr hohe Tropfenschlagverschleißbeständigkeit, Härte etwa 390-680 HV). Zunehmende Anforderungen an die statische und zyklische Belastbarkeit sowie die Beständigkeiten gegenüber Spannungs- bzw. Schwingungsrisskorrosion führen neuerdings zum Einsatz von nichtrostenden, ausscheidungshärtbaren martensitischen Stählen. Im Gegensatz zu den Vergütungsstählen kommt bei diesen der größte Anteil des Festigkeits- und Zähigkeitszuwachses nicht durch die Martensitbildung sondern durch eine gezielte Ausscheidungswärmebehandlung zustande.

Dazu enthalten diese Stähle neben 10 bis 20 Gew. % Chrom und 2-11 Gew. % Nickel normalerweise Kupfer (1-5 Gew. %) und Aluminium, Titan oder Niob als Ausscheidungsbildner. Ein typischer Vertreter dieser Stahlklasse im Turbinenbau ist der Stahl X5CrNiCuNb16-4. Die Wärmebehandlung umfasst üblicherweise mindestens eine Lösungsglühung bei 1030 - 1080 °C (Glühzeit ca. 1 h) und die eigentliche Auslagerungsbehandlung im Temperaturbereich zwischen 480 °C und 620 °C (Zeit 1-4 h). Die erreichbaren mechanischen Kennwerte Härte, Fließgrenze R_{p0,2} und Zugfestigkeit Rₘ erreichen dabei an der Untergrenze der konventionell möglichen Anlasstemperatur von 480 °C ihr Maximum und nehmen mit zunehmender Auslagerungstemperatur stark ab (siehe auch Zeichnung 1). So fällt z. B. im Temperaturbereich von 480 bis 620 °C die Härte von 425 HV auf 285 HV, die Fließgrenze von 1170 auf 750 MPa und die Zugfestigkeit von 1310 auf 930 MPa. Wegen der erforderlichen Zähigkeitswerte, zyklischen Belastbarkeiten und insbesondere Spannungs- und Schwingungsrisskorrosionsbeständigkeiten muss die Auslagerungstemperatur jedoch so hoch gewählt werden, dass die 0,2 %-Fließgrenze und die Zugfestigkeit Werte von etwa 1040 bzw. 1000 MPa unterschreiten. Das heißt, dass der hohe Härten liefernde untere Bereich der möglichen Anlasstemperaturen nicht genutzt werden kann (siehe Zeichnung 1).

Der Mangel dieses konventionellen Wärmebehandlungsverfahrens besteht dem zufolge darin, dass die Beständigkeit gegenüber dem Tropfenschlagverschleiß zu gering ist. Die Ursache dafür liegt darin, dass die Härte mit 340 - 370 HV in Oberflächennähe zu klein ist.

Es ist bekannt, dass die Oberflächenhärte von ausscheidungshärtbaren Stählen durch ein Plasmanitrieren bis auf etwa 1000 HV gesteigert werden kann [z. B. Prospektblatt der Firma Böhler Edelstahl GmbH (Kapfenberg/Österreich) zum Stahl N700]. Der Mangel dieses Verfahrens besteht jedoch darin, dass auch damit keine verbesserte Tropfenschlagbeständigkeit erreicht wird. Die Ursache des Mangels resultiert u. a. daraus, dass die erreichbare Nitriertiefe mit etwa 0,15 mm viel zu gering ist.

Auch andere Randschichtveredlungsverfahren sind nicht geeignet, da sie unzulässig stark in die notwendige Auslagerungsbehandlung eingreifen oder der erreichbare Härtezuwachs bzw. die Härtetiefe zu gering sind.

Zur Verbesserung des Werkstoffzustandes selbst ist ein Verfahren bekannt geworden, bei dem durch die Kopplung einer Kurzzeitlösungsglühung mit einer konventionellen Auslagerungsbehandlung ein Gefüge mit höherer 0,2 %-Fließspannung und Zugfestigkeit erreicht wird [siehe E. E. Denhard, Jr.: *"Precipitation-hardenable stainless steel method and product*", US-PS 3,660,176]. Dazu wird das gesamte Halbzeug innerhalb einer Zeit von 1 bis 15 s durch direkten Stromdurchgang einer durchgreifenden Kurzzeiterwärmung in einem Temperaturbereich zwischen 816 °C und 1149 °C der Lösungsglühbehandlung unterworfen und abgeschreckt. Anschließend erfolgt eine konventionelle Auslagerungsbehandlung im konventionell üblichen Temperaturbereich. Damit gelingt es, bei einer Lösungsglühtemperatur von 1149 °C, einer Lösungsglühzeit von 2 s, einer Auslagerungstemperatur von 482 °C und einer Auslagerungszeit von 1 h, die 0,2 %-Fließgrenze von 1328 MPa auf 1695 MPa und die Zugfestigkeit von 1378 MPa auf 1700 MPa zu steigern. Die erreichbare Härte wird nicht angegeben.

Der Mangel dieses Verfahrens liegt darin, dass es nicht geeignet ist, an formkomplizierten Bauteilen wie Turbinenschaufeln eingesetzt zu werden. Die Ursache dieses Mangels resultiert in der Geometriegebundenheit der verwendeten Erwärmungsverfahren wie konduktive oder induktive Erwärmung.

Ein weiterer wesentlicher Mangel besteht in der Tatsache, dass die Zähigkeit und Dauerschwingfestigkeit und insbesondere die Spannungsriss- und Schwingungsrisskorrosionsbeständigkeit einer solcher Art behandelten Turbinenschaufel zu gering wären. Die Ursache dafür liegt in der viel zu großen Härte im Schaufelblatt. Wenn die Turbinenschaufel dagegen bei höheren Temperaturen angelassen würde, wäre die Härte im Bereich der Schaufeleintrittskante zu gering. Das heißt, dass es mit diesem Verfahren zur Verbesserung des Werkstoffzustandes selbst nicht möglich ist, den unterschiedlichen Anforderungen, die an die Randschicht und das Bauteilinnere gestellt werden, gleichzeitig gerecht zu werden.

Ein weiterer Mangel ist durch den Sachverhalt gegeben, dass eine konventionelle Durchführung der Ausscheidungshärtung das Aufhärtungsvermögen des kurzzeitlösungsgeglühten Zustandes nicht vollständig nutzen kann. Die Ursache dafür liegt in zwei Tatsachen begründet: Zum Einen darin, dass höher aufhärtende, den ganzen Bauteilquerschnitt erfassende Gefügezustände wegen zu geringer Zähigkeiten nicht genutzt werden können und zum Anderen darin, dass die neuen metallphysikalischen Freiräume, die eine Kurzzeitlösungsglühung für die nachfolgende Ausscheidungshärtung bietet, bisher nicht bekannt waren.

Ein nur die Randschicht umfassendes Behandlungsverfahren zur getrennten Gefügeeinstellung in der Randschicht und dem Bauteilkern an ausscheidungshärtbaren Stählen durch eine Randschichtwärmebehandlung wird in SU-A-1447878 angegeben. Zur Herstellung von Federelementen aus austenitisch-martensitischem Stahlblech, wird das Stahlblech einem konventionellen Behandlungszyklus, bestehend aus Härten, Kaltumformen und Ausscheidungshärtung unterworfen. Das Gefüge besteht danach vorwiegend aus ausscheidungsgehärtetem Martensit sowie geringen Anteilen Austenit. Anschließend wird durch eine sehr kurzzeitige Laserrandschichtglühung eine teilweise Rückumwandlung des Martensits zu weichem und duktilerem Austenit erziehlt. Diese weiche, mehrheitlich austenitische Randschicht weist eine verringerte Gefahr der Rissbildung bei der Federbelastung auf.

Als mangelhaft für den angestrebten Anwendungszweck erweist sich jedoch die Laserrandschichtglühung verringerte Randschichthärte.

Das Ziel der Erfindung ist es, eine neues und effektives Wärmebehandlungsverfahren anzugeben, das es gestattet, Bauteile aus ausscheidungshärtbaren Werkstoffen mit deutlich verschleißbeständigeren Randschichten zu versehen ohne eine Verschlechterung der übrigen mechanischen Gebrauchseigenschaften des Bauteiles hinnehmen zu müssen.

Der Erfindung liegt die Aufgabe zugrunde, ein Wärmebehandlungsverfahren anzugeben, das es gestattet, unabhängig von Gefüge und den mechanischen Eigenschaften des Bauteilinneren und ohne Einfluss darauf höhere Randschichthärten bis in eine von der tribologischen Belastung abhängende, ausreichend große Tiefe bei ausreichender Zähigkeit zu erhalten, das auch an formkomplizierten Teilen einsetzbar ist und bei dem die Auslagerungstemperatur die Härtungsmöglichkeiten des kurzzeitlösungsgeglühten Zustandes besser nutzt.

Erfindungsgemäß wird die oben genannte Aufgabe mit einem Verfahren zur Erzeugung verschleißbeständiger Randschichten an ausscheidungshärtbaren Werkstoffen wie in den Ansprüchen 1 bis 14 dargestellt gelöst.

Wie in Anspruch 1 und/oder 2 beschrieben wird, geht das Verfahren von einer Funktionsoptimierung durch eine getrennte Einstellung des Gefüges im Bauteilinneren und der Randschicht aus. Als erster Schritt wird erfindungsgemäß eine durchgreifende Lösungsglühung und Ausscheidungswärmebehandlung so durchgeführt, dass der Gefügezustand im Bauteilinneren und die daraus resultierende Kernfestigkeit und -zähigkeit den späteren mechanischen und insbesondere zyklischen Belastungsbedingungen am besten entspricht. Anschließend erfolgt die erfindungsgemäße Randschichtlösungsglühung in einem stark inhomogenen Temperaturfeld, gefolgt von einer erfindungsgemäß modifizierten Auslagerungsbehandlung des gesamten Bauteils in einem homogenen oder nahezu homogenen Temperaturfeld. Die sich aus der Analyse der tribologischen und/oder zyklischen Belastungsverteilung ergebenden Anforderungen an Tiefe, Breite, Lage und Verlauf der Verschleißschutzzone entsprechen dabei der anzustrebenden Geometrie der Lösungsglühzone. Die Lösungsglühzone wird durch ein Randschichterwärmungsverfahren mit ausreichender Leistungsdichte erzeugt. Die Tiefe t_{H} der angestrebten Lösungsglühzone wird durch die lokale absorbierte Energiedichte und die lokale Energieeinwirkungsdauer eingestellt. Die Energiedichte und die Energieeinwirkungsdauer bestimmen auch die resultierende Aufheizgeschwindigkeit und den Temperaturgradienten

Die Wahl der beiden Parameter ebenso wie der Haltezeit Δt_{s sa} und der Spitzentemperatur T_{max s sa} des Kurzzeit-Lösungsglühens im angegebenen Wertebereich sichert eine ausreichend schnelle Auflösung der Ausscheidungen ohne Gefahr einer Kornvergröberung. In Abhängigkeit von der Spitzentemperatur T_{max s sa} und dem Ausgangsgefüge und der chemischen Zusammensetzung des Werkstoffes verhindert die erfindungsgemäße Abkühlgeschwindigkeit eine Kornvergröberung während der Abkühlung und eine unkontrollierte

Ausscheidungshärtung. Die Angabe eines ungewöhnlich hohen Wertes für die maximale Spitzentemperatur T_{max s sa} macht von der Erkenntnis Gebrauch, dass die Härte der Randschicht, als der vorrangigen, die Verschleißbeständigkeit bei zutreffenden Verschleißarten bestimmenden Kenngröße, mit der Spitzentemperatur zunimmt oder nur wenig abfällt. Dadurch kann auch in größeren Tiefen der Kurzzeit-Lösungsglühzone ein Auflösungszustand der Ausscheidungen erreicht werden, der eine größere Einhärtetiefe oder einen flacheren Härteabfall garantiert. Besonders hohe Verscheißbeständigkeiten können erreicht werden, wenn wie in Anspruch 3 formuliert, die Parameter der abschließenden Auslagerungswärmebehandlung so gewählt werden, dass die Peakhärte der Ausscheidungshärte erreicht wird. Eine spezifische Ausgestaltung der Erfindung für die Klasse der martensitischen ausscheidungshärtbaren Stähle sieht Anspruch 4 vor. Durch die Wahl der erfindungsgemäßen Werte für die Spitzentemperatur T_{max s sa,}, die Temperatur Tₛₚₐ und der Zeit Δtₛₚₐ wird eine deutlich höhere Randschichthärte erreicht.

Vorteilhaft bei der Verfahrensausgestaltung nach Anspruch 10 ist, dass damit der Eigenspannungszustand der ausscheidungsgehärteten Randschicht verbessert werden kann und eine größere Anzahl von Keimen für die Bildung von feinen Ausscheidungen vorhanden ist.

Besonders vorteilhaft lassen sich die Prozessschritte Kurzeit-Lösungsglühen, mechanische Verformung und Auslagerungswärmebehandlung bei der Weiterverarbeitung von Halbzeugen, wie in Anspruch 11 und 12 angegeben, kombinieren.

Die Ausführung der mechanischen Verformung als Kugelstrahlbehandlung, so wie in Anspruch 13 angegeben, lässt sich besonders vorteilhaft für die Optimierung der Randschichteigenschaften von sehr kompliziert geformten oder sehr lokal behandelten Bauteilen, wie z. B. Turbinenschaufeln einsetzen.

Die erfindungsgemäße Wärmebehandlung lässt sich bei ausscheidungshärtbaren Stählen verschiedener Anwendungszwecke (rost- und säurebeständige Stähle, Sonderstähle, Maraging-Stähle) einsetzen. Solche Stähle sind z. B.: X5CrNiCuNb16-4 (1.4542); X2NiCoMo18-8-5 (1.6359); X2NiCoMo18-12 (1.6355); X1CrNiCoMo13-8-5 (1.6960); 17-7 PH; 17-4 PH; 15-5 PH; 17-7 B; PH 13-8Mo; PH 12-9Mo usw..

Ohne Einschränkung der Allgemeinheit wird die Erfindung nachstehend am Beispiel eines kompliziert geformten, hochbelasteten Bauteils aus dem Stahl X5CrNiCuNb16-4 erläutert:

### Beispiel:

Eine Tropfenschlag belastete Endstufenlaufschaufel aus dem Stahl N700 (Werksbezeichnung der Böhler Edelstahl GmbH Kapfenberg, Österreich) soll mit einer verschleißbeständigen Eintrittskante versehen werden. Die erwartete Erosionszonenbreite beträgt 11 mm. Die Erosionsintensität ist an der Eintrittskante am größten und nimmt innerhalb der Erosionszonenbreite in Richtung Schaufelaustrittskante rasch ab. Als maximale Einhärtetiefe t_{H} der Randschicht sind in der Nähe der Eintrittskante 1,3 mm erwünscht, wobei die Einhärtetiefe entsprechend der Abnahme der Erosionsintensität mit zunehmendem Abstand zur Eintrittskante abfallen kann.

Der Werkstoff N700 hat die folgende chemische Soll-Zusammensetzung: Kohlenstoff ≤ 0,04 %; Silizium: 0,25 %; Mangan:0,40 %; Chrom: 15,40 %; Nickel: 4,40 %; Kupfer: 3,30 %; Niob: 0,30 % (Angaben jeweils in Gewichtsprozent). Zur Gewährleistung der mechanischen und zyklischen Belastbarkeit der Turbinenschaufel infolge Fliehkraft- und Dampfkraftbeaufschlagung, Verwindung usw. werden durch eine konventionelle Wärmebehandlung folgende mechanische Kennwerte eingestellt: 0,2 % -Fließgrenze R_{p0.2}: 930 - 1000 MPa, Zugfestigkeit Rₘ ≤ 1040 MPa (siehe strichlierte Felder in Fig. 1). Dazu wird eine Lösungsglühbehandlung bei einer Temperatur von T_{csa1} = 1030 - 1060 °C für eine Zeit von Δt = 1 h vorgenommen. Die Auslagerungswärmebehandlung erfolgt bei einer Temperatur von T_{cpa1} = 540 °C - 570 °C über eine Zeit von Δt_{cpa1} = 4 h. Die Abkühlung erfolgt an Luft. Die sich einstellende Mikrohärte beträgt 353 HV_{0,05} und ist im Bauteilkern genauso groß wie in der Randschicht. Dieses Härteniveau ist nicht ausreichend für die erforderliche Tropfenschlagverschleißbeständigkeit, weist aber hinreichende Zähigkeiten für sehr hohe zyklische Belastbarkeiten auf.

Die erfindungsgemäße Wärmebehandlung zur Erzeugung verschleißbeständigerer Randschichten wird wie folgt vorgenommen:

Die Kurzzeit-Lösungsglühbehandlung wird mit einem CO₂-Laser durchgeführt. Die Turbinenschaufel wird dazu in das Schaufelspannfutter einer 6-Achs-CNC-Maschine eingespannt und mit einer vom Abstand von der Schaufelspitze abhängigen Vorschubgeschwindigkeit unter dem Laserstrahl hinweg gefahren und dabei gleichzeitig gedreht. Das Laserstrahlformungssystem besteht aus einem off-axis-Parabolspiegel mit einer Brennweite f = 300 mm. Das lösungszuglühende Gebiet wird zur Absorptionserhöhung der CO₂-Laserstrahlung mit einem Absorptionsmittel 100 µm dick bestrichen. Als Absorptionsmittel wird ein sogenannter Autofüller mit hohem Füllstoffanteil verwendet. Die Parameter der Laserstrahlbehandlung werden wie folgt gewählt:
- Laserstrahlleistung am Auftreffort der Laserstrahlung: 2,75 kW;
- absorbierte Laserstrahlleistung: 2,2 kW;
- Vorschubgeschwindigkeit: 1000 mm/min ;
- Strahlfleckdurchmesser: 11,9 mm;
- resultierende mittlere Laserleistungsdichte: 2,0 kW/cm².

Aus diesem Satz von Bestrahlungsparametern ergeben sich folgende Parameter der KurzzeitLösungsglühung:
- Aufheizgeschwindigkeit
- Temperaturgradient beim Aufheizen (in größerem Abstand zur Schaufelspitze)
- Spitzentemperatur T_{max s sa} ≈ 1350 °C;
- Haltezeit des Kurzzeit-Lösungsglühens Δt_{s sa} ≈ 0,7 s;
- Abkühlgeschwindigkeit

Die Temperatur T_{csa2} und Haltezeiten Δt_{csa2} der konventionellen Vergleichslösungsglühbehandlung hätten bei T_{csa2} ≈ 1050 °C und Δt_{csa2} ≈ 1 h gelegen. Somit gilt: T_{csa2} + 300 K = T_{max ssa}.

Nach der Abkühlung herrschen im lösungsgeglühten Gebiet Zugeigenspannungen. Weiterhin muss das Absorptionsmittel entfernt werden. Die Entfernung des Absorptionsmittels erfolgt durch eine Kugelstrahlbehandlung. Diese sichert gleichzeitig den Abbau der Zugeigenspannungen und den Aufbau von Druckeigenspannungen, von denen ein Anteil auch nach der Auslagerungswärmebehandlung bestehen bleibt.

Die anschließende Auslagerungswärmebehandlung erfolgt mit folgenden Parametern:
- Auslagerungstemperatur Tₛₚₐ ≈ 465 °C,
- Auslagerungszeit Δtₛₚₐ ≈ 4 h.

Die Temperaturen T_{cpa2} und Haltezeiten Δt_{cpa2} der konventionellen Vergleichs-Auslagerungsglühbehandlung hätten bei T_{cpa2} = 480 °C und Δt_{cpa2} = 1 h gelegen.
Somit gilt: Tₛₚₐ + 15 K = T_{cpa2}; Δtₛₚₐ = 4 * Δt_{cpa2}.
Die Erwärmung erfolgt durchgreifend in einem konventionellen Wärmebehandlungsofen mit Stickstoff als Schutzgas.

Fig. 2 zeigt die erreichte Randschichthärte HV_{0,05} und den Härte-Tiefen-Verlauf. Aufgetragen ist jeweils der gleitende Mittelwert aus 5 Mikrohärteeindrücken. Die Randschichthärte erreicht 477 HV_{0,05}. Das ist eine Härtezuwachs von 124 HV_{0,05}. Die Einhärtetiefe bis zur Grenzhärte 353 HV beträgt 1,5 mm. Damit ist eine deutlich verbesserte Verschleißbeständigkeit ohne eine wesentliche Zähigkeitseinbuße der Schaufel zu erwarten. Der erreichte Druckeigenspannungszustand in der aufgehärteten Zone verringert die Spannungs- und Schwingungsrisskorrosionsanfälligkeit des aufgehärteten Gefüges.
Die Abhängigkeit der Mikrohärte HV_{0,05} der erfindungsgemäß hergestellten Randschicht von derAuslagerungstemperatur ist in Fig. 1 vergleichend dargestellt. Es ist zu erkennen, dass die Mikrohärtewerte im Auslagerungstemperaturbereich 460 °C ≤ Tₛₚₐ ≤ 510 °C deutlich über denen der konventionellen Wärmebehandlung liegen.

Aufstellung der verwendeten Abkürzungen und Symbole:

## Patentansprüche

1. Verfahren zur Erzeugung von verschleißbeständigen Randschichten an Bauteilen aus ausscheidungshärtbaren metallischen Werkstoffen durch ein Kurzzeitlösungsglühen und eine nachfolgende Auslagerungswärmebehandlung, wobei das Bauteil
a) durchgreifend bei einer Temperatur T_{csa1} lösungsgeglüht wird,
b) bei einer Temperatur T_{cpa1} durchgreifend einer Auslagerungswärmebehandlung unterworfen wird, wobei die Temperatur T_{cpa1} und die Haltezeit Δ t_{cpa1} der Auslagerungswärmebehandlung so eingestellt werden, dass ein überalterter Zustand entsteht, der hinsichtlich seiner mechanischen Kennwerte 0,2% Fließgrenze, Zugfestigkeit, Zähigkeit und Härte auf die mechanische Bauteilbelastung angepasst ist,
c) anschließend einer erneuten, nur die Randschicht des Bauteils erfassenden Kurzzeitlösungsglühung bei einer Temperatur Tₛₛₐ > T_{csa1} und einer Haltezeit des Kurzzeit-Lösungsglühens Δtₜₛₛₐ < 12 s unterworfen wird und
d) anschließend einer weiteren, sowohl das Bauteilinnere als auch die Randschicht gleichermaßen umfassende Auslagerungswärmebehandlung bei einer Temperatur Tₛₚₐ < T_{cpa1} ausgesetzt wird.

2. Verfahren nach Anspruch 1, **dadurch gekennzeichnet, dass**
a) die Randschicht des Bauteiles bis zu einer Tiefe t _{H}, die der angestrebten Einhärtungstiefe entspricht, durch eine kurzzeitige und von der Bauteiloberfläche ausgehende Energieeinwirkung lösungsgeglüht wird,
b) die kurzzeitige und von der Bauteiloberfläche ausgehende Energieeinwirkung durch ein hochenergetisches Randschichterwärmungsverfahren realisiert wird,
c) die Aufheizgeschwindigkeit Werte von erreicht,
d) der Temperaturgradient im Bereich gewählt wird,
e) für die Spitzentemperatur T_{max ssa} der Kurzzeit-Lösungsglühbehandlung
T_{csa2} + 50 K ≤ T _{max ssa} ≤ T_{csa2} +400 K gilt, wobei T_{csa2} die konventionelle Lösungsglühtemperatur des entsprechenden Werkstoffes ist,
f) die Haltezeit des Kurzzeit-Lösungsglühens Δ t ₛₛₐ in dem Temperaturbereich, in dem eine merkliche Auflösung der Ausscheidungen stattfindet, im Bereich 10 ⁻¹ s ≤ Δ t ₛₛₐ ≤ 12 s liegt,
g) die Abkühlgeschwindigkeit maximale Werte im Abkühlzyklus von erreicht,
h) die Auslagerungswärmebehandlung mit einer im Vergleich zur Kurzzeit-Lösungsglühbehandlung längeren Haltezeit Δ tₛₚₐ, Δ tₛₚₐ > Δ tₛₛₕ und einem deutlich geringeren Temperaturgradienten durchgeführt wird,
i) für die Temperatur Tₛₚₐ der Auslagerungswärmebehandlung Tₛₚₐ ≤ T_{cpa2} ≤ Tₛₚₐ + 80 K gilt, wobei T_{cpa2} die Untergrenze des konventionellen Auslagerungstemperaturbereiches darstellt,
j) die Haltezeit der Auslagerungswärmebehandlung Δ tₛₚₐ eineinhalb bis sechzehnmal so groß gewählt wird, wie die Haltezeit Δ t _{cpa2} der konventionellen Auslagerungswärmebehandlung.

3. Verfahren nach Anspruch 1 oder 2, **dadurch gekennzeichnet, dass** die abschließende Auslagerungswärmebehandlung bei einer Temperatur Tₛₚₐ und einer Haltezeit Δ tₛₚₐ durchgeführt werden, die die gewünschte Härte ergibt.

4. Verfahren nach mindestens einem der Ansprüche von 1 bis 3, **dadurch gekennzeichnet, dass** die Randschichtveredlung von ausscheidungshärtbaren martensitischen Stählen mit Kohlenstoffgehalten von 0,03 bis 0,08 Gew. %, Chromgehalten von 10 bis 19 Gew. %, Nickelgehalten von 3,0 bis 11,0 Gew. %, Kupfergehalten von 1,0 bis 5,0 Gew. % und Niobgehalten von 0,15 bis 0,45 Gew. % so durchgeführt wird, dass
a) die Tiefe t _{H} der lösungsgeglühten Randschicht 0,1 mm ≤ t _{H} < 7 mm beträgt,
b) für die Spitzentemperatur T_{max ssa} der Kurzzeit-Lösungsglühbehandlung 1080 °C ≤ T_{max ssa} ≤ 1350 °C gilt,
c) die Temperatur Tₛₚₐ der Auslagerungswärmebehandlung im Bereich 445 °C ≤ Tₛₚₐ ≤ 500 °C gewählt wird,
d) die Haltezeit der Auslagerungswärmebehandlung Δ tₛₚₐ im Bereich 1 h ≤ Δ tₛₚₐ ≤ 8 h eingestellt wird.

5. Verfahren nach einem der Ansprüche von 1 bis 4, **dadurch gekennzeichnet, dass** das hochenergetische Randschichterwärmungsverfahren eine Laserstrahlerwärmung ist.

6. Verfahren nach einem der Ansprüche von 1 bis 4, **dadurch gekennzeichnet, dass** als hochenergetisches Randschichterwärmungsverfahren eine Elektronenstrahlerwärmung gewählt wird.

7. Verfahren nach einem der Ansprüche von 1 bis 4, **dadurch gekennzeichnet, dass** als hochenergetisches Randschichterwärmungsverfahren eine induktive Randschichterwärmung dient.

8. Verfahren nach mindestens einem der Ansprüche von 1 bis 7, **dadurch gekennzeichnet, dass** die Abkühlgeschwindigkeit durch eine externe Kühlung erreicht wird.

9. Verfahren nach mindestens einem der Ansprüche von 1 bis 7, **dadurch gekennzeichnet, dass** die Abkühlgeschwindigkeit durch eine Selbstabschreckung erreicht wird.

10. Verfahren nach mindestens einem der vorhergehenden Ansprüche, **dadurch gekennzeichnet, dass** nach der Kurzzeit-Lösungsglühbehandlung und vor der Auslagerungswärmebehandlung eine mechanische Verformung der Randschicht vorgenommen wird.

11. Verfahren nach Anspruch 10, **dadurch gekennzeichnet, dass** das Bauteil ein Halbzeug ist und das Halbzeug seine endgültige Form durch eine Umformung erhält.

12. Verfahren nach Anspruch 10 und 11, **dadurch gekennzeichnet, dass** die Kurzzeit-Lösungsglühbehandlung, die Umformung und die Auslagerungswärmebehandlung im Durchlaufverfahren durchgeführt werden.

13. Verfahren nach mindestens einem der Ansprüche von 10 bis 12, **dadurch gekennzeichnet, dass** die mechanische Verformung der Randschicht durch eine Kugelstrahlbehandlung vorgenommen wird.

14. Verfahren nach mindestens einem der Ansprüche von 1 bis 13, **dadurch gekennzeichnet, dass** der Temperaturgradient für große Bauteile im Bereich von gewählt wird.

## Claims

1. Process for producing wear resistant surface layers on components made of precipitation-hardenable metallic materials by means of a short-time solution anneal and a subsequent age-hardening heat treatment, the component
a) being fully solution-annealed at a temperature T_{cea1},
b) being fully subjected to an age-hardening heat treatment at a temperature T_{cpa1}, the temperature T_{cpa1} and the holding time Δtₒₚₐ₁ for the age-hardening heat treatment being set in such a way as to produce an over-aged state which is adapted to the mechanical loading on the component in terms of its mechanical characteristic variables 0.2% yield stress, tensile strength, ductility and hardness,
c) is then subjected to a further short-time solution anneal, which affects only the surface layer of the component, at a temperature Tₛₛₐ > T_{csa1} and with a holding time for the short-time solution anneal Δtₛₛₐ < 12 s, and
d) subsequently is exposed to a further age-hardening heat treatment, which encompasses both the interior of the component and the surface layer equally, at a temperature Tₛₚₐ < T_{cpa1}.

2. Process according to Claim 1, **characterized in that**
a) the surface layer of the component is solution-annealed down to a depth t_{H}, which corresponds to the desired hardness penetration depth, by means of a short-time introduction of energy starting from the component surface,
b) the short-time introduction of energy starting from the component surface is realized by a high-energy surface-layer heating process,
c) the heat-up rate reaches values of
d) the temperature gradient is selected to be in the range
e) with regard to the peak temperature T_{max ssa} for the short-time solution-annealing treatment, the following relationship applies: T_{csa2} + 50 K ≤ T_{max ssa} ≤ T_{csa2} + 400 K, where T_{csa2} is the conventional solution-annealing temperature of the corresponding material,
f) the holding time for the short-time solution anneal Δtₛₛₐ in the temperature range in which significant dissolution of the precipitations takes place is in the range from 10⁻¹s ≤ Δtₛₛₐ ≤ 12 s,
g) the cooling rate reaches maximum values in the cooling cycle of
h) the age-hardening heat treatment is carried out with a holding time Δtₛₚₐ which is longer than the short-time solution-annealing treatment, Δtₛₚₐ > Δtₛₛₕ and with a significantly lower temperature gradient
i) the following relationship applies to the temperature Tₛₚₐ of the age-hardening heat treatment Tₛₚₐ ≤ T_{cpa2} ≤ Tₛₚₐ + 80 K, where T_{cpa2} represents the lower limit of the conventional age-hardening temperature range,
j) the holding time for the age-hardening heat treatment Δtₛₚₐ is selected to be one and a half to sixteen times the holding time Δt_{cpa2} of the conventional age-hardening heat treatment.

3. Process according to Claim 1 or 2, **characterized in that** the final age-hardening heat treatment is carried out at a temperature Tₛₚₐ and with a holding time Δtₛₚₐ which result in the desired hardness.

4. Process according to at least one of Claims 1 to 3, **characterized in that** the surface layer modification of precipitation-hardenable martensitic steels with carbon contents of from 0.03 to 0.08% by weight, chromium contents of from 10 to 19% by weight, nickel contents of from 3.0 to 11.0% by weight, copper contents of from 1.0 to 5.0% by weight and niobium contents of from 0.15 to 0.45% by weight is carried out in such a way that
a) the depth t_{H} of the solution-annealed surface layer is 0.1 mm ≤ t_{H} < 7 mm,
b) the relationship 1080°C ≤ T_{max ssa} ≤ 1350°C applies to the peak temperature T_{max ssa} of the short-time solution-annealing treatment,
c) the temperature Tₛₚₐ of the age-hardening heat treatment is selected in the range from 445°C ≤ Tₛₚₐ ≤ 500°C,
d) the holding time for the age-hardening heat treatment Δtₛₚₐ is set in the range from 1h ≤ Δtₛₚₐ ≤ 8h.

5. Process according to one of Claims 1 to 4, **characterized in that** the high-energy surface layer heating process is a laser beam heating step.

6. Process according to one of Claims 1 to 4, **characterized in that** the high-energy surface layer heating process selected is an electron beam heating step.

7. Process according to one of Claims 1 to 4, **characterized in that** the high-energy surface layer heating process used is an inductive surface layer heating step.

8. Process according to at least one of Claims 1 to 7, **characterized in that** the cooling rate is achieved by means of external cooling.

9. Process according to at least one of Claims 1 to 7, **characterized in that** the cooling rate is achieved by self-quenching.

10. Process according to at least one of the preceding claims, **characterized in that** a mechanical deformation of the surface layer is carried out after the short-time solution annealing treatment and before the age-hardening heat treatment.

11. Process according to Claim 10, **characterized in that** the component is a semi-finished product, and the semi-finished product acquires its final shape by being worked.

12. Process according to Claims 10 and 11, **characterized in that** the short-time solution annealing treatment, the working and the age-hardening heat treatment are carried out as a continuous process.

13. Process according to at least one of Claims 10 to 12, **characterized in that** the mechanical deformation of the surface layer is carried out by means of a shot peening treatment.

14. Process according to at least one of Claims 1 to 13, **characterized in that** the temperature gradient for large components is selected in the range from

## Revendications

1. Procédé de production de couches superficielles résistant à l'usure d'éléments de construction en des matériaux métalliques durcissables par précipitation, au moyen d'un recuit de mise en solution, de courte durée, suivi d'un traitement thermique de durcissement par précipitation,
selon lequel l'élément de construction
a) est recuit par mise en solution à coeur à une température T_{csa1},
b) à une température T_{cpa1}, est soumis à coeur à un traitement thermique de précipitation, en réglant la température T_{cpa1} et le temps de maintien Δt_{cpa1} du traitement thermique de précipitation de façon à obtenir un état survieilli adapté à la charge mécanique de l'élément du point de vue limite d'écoulement à 0,2 %, résistance à la traction, endurance et dureté,
c) ensuite est soumis uniquement sur la couche superficielle à un recuit renouvelé de mise en solution de courte durée, à une température Tₛₛₐ > T_{csa1} et avec une temps de maintien Δtₛₛₐ < 12 secondes, et
d) est ensuite exposé à un autre traitement thermique consécutif de durcissement par précipitation qui affecte aussi bien l'intérieur de l'élément de construction que la couche superficielle, à une température Tₛₚₐ < T_{cpa1}.

2. Procédé selon la revendication 1,
**caractérisé en ce que**
a) la couche superficielle de l'élément de construction est soumise, au moyen d'un effet d'énergie de courte durée partant de la surface de l'élément de construction, à un recuit de mise en solution allant jusqu'à une profondeur t_{H} qui correspond à la profondeur de durcissement que l'on veut obtenir,
b) l'effet d'énergie de courte durée partant de la surface de l'élément de construction est réalisé au moyen d'un procédé de réchauffement très énergétique de la couche superficielle,
c) la vitesse de réchauffement (ΔT/Δt)ₛₛₕ atteint des valeurs situées dans la gamme : 10² K/s ≤ (ΔT/Δt)ₛₛₕ ≤ 10⁴ K/s,
d) le gradient de température (ΔT/Δr)ₛₛₕ est choisi dans la gamme : 13 K/mm ≤ (ΔT/Δr)ₛₛₕ ≤ 1000 K/mm,
e) pour la température de pointe T_{max ssa} du traitement de recuit de mise en solution de courte durée, on a : T_{csa2} + 50 K ≤ T_{max ssa} ≤ T_{csa2} + 400 K, T_{csa2} étant la température classique de recuit de mise en solution du matériau considéré,
f) le temps de maintien Δtₛₛₐ du recuit de mise en solution de courte durée, dans le domaine de température où s'effectue une dissolution notable des précipitations, se situe dans la gamme 10⁻¹ s ≤ Δtₛₛₐ ≤ 12s,
g) la vitesse de refroidissement (ΔT/Δt)_{ssc} atteint des valeurs maximales dans le cycle de refroidissement qui se situent dans la gamme : 5 K/s ≤ (ΔT/Δt)_{ssc} ≤ 10⁴ K/s,
h) comparativement au traitement de recuit de mise en solution de courte durée, le traitement thermique de durcissement par précipitation s'effectue en faisant intervenir un temps de maintien Δtₛₚₐ plus long : Δtₛₚₐ > Δtₛₛₕ, ainsi qu'un gradient de température (ΔT/Δr)ₛₚₐ nettement plus faible : (ΔT/Δr)ₛₚₐ << (ΔT/Δr)ₛₛₕ,
i) pour la température Tₛₚₐ du traitement thermique de durcissement par précipitation, on a : Tₛₚₐ ≤ T_{cpa2} ≤ Tₛₚₐ + 80 K, où T_{cpa2} est la limite inférieure de la gamme de température classique du durcissement par précipitation,
j) le temps de maintien Δtₛₚₐ du traitement thermique de durcissement par précipitation est choisi 1,5 à 16 fois plus grand que le temps de maintien Δt_{cpa2} du traitement thermique de durcissement par précipitation de type classique.

3. Procédé selon la revendication 1 ou 2,
**caractérisé en ce qu'**
on effectue le traitement thermique de durcissement par précipitation à une température Tₛₚₐ et pendant une durée de maintien Δtₛₚₐ donnant la dureté souhaitée.

4. Procédé selon au moins une des revendications 1 à 3,
**caractérisé en ce que**
l'affinage de la couche superficielle des aciers martensitiques durcissables par précipitation ayant des teneurs en carbone de 0,03 à 0,08 % en poids, des teneurs en chrome de 10 à 19 % en poids, des teneurs en nickel de 3,0 à 11,0 % en poids, des teneurs en cuivre de 1,0 à 5,0 % en poids et des teneurs en Niobium de 0,15 à 0,45 % en poids est effectué de telle manière que
a) la profondeur t_{H} de la couche superficielle soumise à un recuit de mise en solution est comprise dans la gamme : 0,1 mm ≤ t_{H} ≤ 7 mm,
b) pour la température de pointe Tₘₐₓₛₛₐ du traitement de recuit de mise en solution de courte durée, on a : 1080°C ≤ Tₘₐₓₛₛₐ ≤ 1350°C,
c) la température Tₛₚₐ du traitement thermique de durcissement par précipitation est choisie dans la gamme : 445°C ≤ Tₛₚₐ ≤ 500°C,
d) le temps de maintien Δtₛₚₐ du traitement thermique de durcissement par précipitation est ajusté dans la gamme : 1 h ≤ Δtₛₚₐ ≤ 8 h.

5. Procédé selon une des revendications 1 à 4,
**caractérisé en ce que**
le procédé hautement énergétique de réchauffement de la couche superficielle consiste en un réchauffement par rayon laser.

6. Procédé selon une des revendications 1 à 4,
**caractérisé en ce que**
comme procédé hautement énergétique de réchauffement de la couche superficielle, on choisit un réchauffement par faisceau d'électrons.

7. Procédé selon une des revendications 1 à 4,
**caractérisé en ce que**
comme procédé hautement énergétique de réchauffement de la couche superficielle, on utilise un réchauffement inductif de cette couche.

8. Procédé selon au moins une des revendications 1 à 7,
**caractérisé en ce que**
la vitesse de refroidissement (ΔT/Δt)_{ssc} est réalisée au moyen d'un refroidissement externe.

9. Procédé selon au moins une des revendications 1 à 7,
**caractérisé en ce que**
la vitesse de refroidissement (ΔT/Δt)_{ssc} est réalisée au moyen d'un auto-trempage.

10. Procédé selon au moins une des revendications précédentes,
**caractérisé en ce que**
après le traitement thermique de recuit de mise en solution de courte durée et avant le traitement thermique de durcissement par précipitation, on effectue une déformation mécanique de la couche superficielle.

11. Procédé selon la revendication 10,
**caractérisé en ce que**
l'élément de construction est un produit semi-fini, et celui-ci prend sa forme définitive à la suite d'une déformation plastique.

12. Procédé selon les revendications 10 et 11,
**caractérisé en ce que**
le traitement de recuit de mise en solution de courte durée, la déformation plastique et le traitement thermique de durcissement par précipitation sont exécutés en continu.

13. Procédé selon au moins une des revendications 10 à 12,
**caractérisé en ce que**
la déformation mécanique de la couche superficielle est réalisée au moyen d'un traitement par grenaillage.

14. Procédé selon au moins une des revendications 1 à 13,
**caractérisé en ce que**
le gradient de température (ΔT/Δr)ₛₛₕ pour éléments de construction de grandes dimensions est choisi dans la gamme de 13 K/mm ≤ (ΔT/Δr)ₛₛₕ ≤ 400 K/mm.
